# EUROPÄISCHE PATENTSCHRIFT

(11) **EP 2 221 403 B1**
(45) Veröffentlichungstag und Bekanntmachung des Hinweises auf die Patenterteilung: **28.03.2012**
(21) Anmeldenummer: 09013999.9
(22) Anmeldetag: 09.11.2009
(51) Int. Cl.: D02G 3/38, D02G 1/16, D04B 1/16

(54) **Mehrkomponentengarn und daraus hergestelltes Beinbekleidungsstück**
Multi-part yarn and leg clothing produced from the same
Fil à plusieurs composants et article de vêtement pour jambes fabriqué à l'aide de celui-ci

(30) Priorität: 09.02.2009 DE 102009008054
(43) Veröffentlichungstag der Anmeldung: 25.08.2010
(73) Patentinhaber: Kunert Fashion GmbH & Co. KG, 87509 Immenstadt (DE)
(72) Erfinder: Meier, Klaus, Dr., 73312 Geislingen/Steige (DE)
(74) Vertreter: Rüger, Barthelt & Abel

(56) Entgegenhaltungen:
- WO-A1-95/13038
- FR-A- 1 174 607
- FR-E- 77 731

## Beschreibung

Die Erfindung betrifft ein aus zumindest zwei Komponenten bestehendes Mehrkomponentengarn und ein aus einem solchen Garn hergestelltes Beinbekleidungsstück aus Maschenware. Unter Beinbekleidungsstück sind dabei alle Kleidungsstücke verstanden, die zur Bekleidung des Fußes oder Beines dienen, einschließlich Strumpfhosen, Socken, Strümpfe, Füßlinge und dergleichen.

Es ist bekannt, dass beispielsweise Socken oder Strümpfe im Gebrauch einerseits sehr hohen Beanspruchungen ausgesetzt sind, andererseits aber dem Träger möglichst hohen Tragekomfort vermitteln sollen. Zu diesem Tragekomfort trägt ein sogenanntes trockenes Tragegefühl bei, bei dem der Träger möglichst kein Schwitzen oder Frieren am Bein oder Fuß verspürt, sondern das Beinbekleidungsstück als "klimatisch ausgewogen" empfindet. Ein Gefühl des Frierens oder Schwitzens kommt insbesondere durch Schweißabsonderung und mangelnde Feuchtigkeitsaufnahme des Beinbekleidungsstücks sowie dadurch zustande, dass dieses Mängel hinsichtlich der Luftdurchlässigkeit zeigt.

Um die mechanische Beanspruchbarkeit von textilen Flächengebilden schlechthin und auch die von Beinbekleidungsstücken wie Strümpfen oder Socken, im Textilprüflabor festzustellen, sind in DIN EN ISO 12945 und DIN EN ISO 12947 Richtlinien für die Bestimmung der Neigung von textilen Flächengebilden zur Flusenbildung auf der Oberfläche und der Pillneigung bzw. zur Bestimmung des Scheuerbeständigkeit von textilen Flächengebilden festgelegt. Die Bestimmung der Pillneigung und der Scheuerbeständigkeit erfolgt dabei nach dem in diesen DIN-Blättern erläuterten sogenannten Martindale-Verfahren. Dabei wird eine runde Probe mit festgelegter Kraft in Form einer Lissajous-Figur über eine Reibfläche bzw. ein Scheuermittel bewegt. Die Flusen- und Pillbildung wird durch visuelle Beurteilung nach einer festgelegten Anzahl von Pill-Touren überprüft, während die Scheuerbeständigkeit des textilen Flächengebildes aus der Beurteilung der Flächenveränderung bestimmt wird.

Untersuchungen im Textil-Prüflabor haben gezeigt, dass beispielsweise Socken, die in 14er Teilung aus einem Baumwollgarn der Feinheit Nm 34/1 gestrickt sind, bei einer mittleren Garnqualität bereits bei 500 Scheuertouren im Martindale-Gerät eine deutliche Pilling-Bildung zeigen. Beim Scheuertest versagen diese Produkte meistens bei etwa 4000 Touren. Durch die Verwendung von besseren Baumwollqualitäten kann die Scheuerbeständigkeit dieser Socken auf zum Beispiel bis zu 6000 Scheuertouren verbessert werden, wobei sich dafür aber die Pilling-Neigung verschlechtert. Ähnliche Effekte treten auf, wenn die Baumwollfasern mit Chemiefasern (zum Beispiel Polyamid, Polyester) gemischt sind oder Zwirne aus Baumwollgarnen eingesetzt wurden. Dabei wurde das Scheuerverhalten gegebenenfalls verbessert, während aber andererseits die Pilling-Bildung zunahm. Diese Effekte lassen sich, wie sich zeigt, auch umkehren. Beim Einsatz von Baumwollqualitäten, die weniger Pilling-Neigung erkennen lassen, wurde der Scheuertest nicht mehr bestanden.

Grundsätzlich ähnliche Erfahrungen wurden mit Socken gemacht, in denen Mischgarne verstrickt sind, die aus Viskosefasern mit zugemischten Polyamidfasern bestehen, wobei der Polyamidfaseranteil üblicherweise 10% bis 20% beträgt. Viskosefasern sind Fasern mit sehr weichem Griff und hoher Feuchtigkeitsaufnahme, die sich aber wegen ihrer sehr geringen Scheuerfestigkeit für den Einsatz in Socken nur bedingt eignen.

Aus der FR-A-1174607 ist ein Mehrkomponentengarn aus zwei Komponenten bekannt, von denen eine erste Komponente ein synthetisches texturiertes Filamentgarn enthält und eine zweite Komponente aus einem spinngedrehten Stapelfasergarn aus synthetischen oder natürlichen Fasern aufgebaut ist, wobei die beiden Komponenten unter Erzeugung eines Zwirns miteinander verzwirnt sind. Beschrieben ist ein Mehrkomponentengarn, bei dem das Filamentgarn aus Polyester und das Stapelfasergarn aus Wolle besteht. Ein Hinweis auf ein insbesondere für Socken oder allgemein Beinbekleidungsstücke geeignetes Mehrkomponentengarn findet sich nicht. Daneben ist in der FR-A-1193060 ein Mehrkomponentengarn beschrieben, das zwei jeweils aus einem synthetischen texturierten Filamentgarn bestehende erste Garnkomponenten und eine zweite Garnkomponente aus einem spinngedrehten Stapelfasergarn enthält. Die drei Komponenten sind derart miteinander verzwirnt, dass die Stapelfaserkomponente stets zwischen den beiden Filamentgarnkomponenten eingeklemmt und damit verriegelt ist. Damit soll u.a. dem bei einem Mehrkomponentengarn vorgenannten Art mit lediglich einer, synthetisches texturiertes Filamentgarn enthaltenden ersten Komponente festgestelltem mangelndem Zusammenhalt der Komponenten abgeholfen werden. Schließlich ist in der WO-A-95/13038 noch eine aus Webware bestehende elastische Bandage beschrieben, für deren Kettfäden Mehrkomponentengarn verwendet ist, das lose miteinander verzwirnte texturierte Filamentgarn - und spinngedrehte Stapelfaserkomponenten enthält, die auch aus Baumwollfasern oder Viskosefasern bestehen können. Die sehr niedrige Verzwirnung mit einer Drehungsdichte zwischen 60 bis 200, vorzugsweise 120 bis 130 T/m, machen ein solches Mehrkomponentengarn für Einsatzzwecke, bei denen es auf geringe Pilling-Neigung und hohe Scheuerfestigkeit ankommt, ungeeignet.

Ausgehend von diesem Stand der Technik liegt der Erfindung die Aufgabe zugrunde, ein Mehrkomponentengarn zu schaffen, das in textilen Flächengebilden, insbesondere Beinbekleidungsstücken aus Maschenware verarbeitet, sich dadurch auszeichnet, dass das so erzeugte textile Flächengebilde eine besonders hohe Scheuerfestigkeit mit sehr geringer Pillingneigung verbindet.

Zur Lösung dieser Aufgabe weist das Mehrkomponentengarn gemäß der Erfindung die Merkmale des Patentanspruchs 1 auf. Weiterbildungen sind Gegenstand von Unteransprüchen.

Das neue Mehrkomponentengarn ist aus einer, wenigstens ein synthetisches texturiertes Filamentgarn enthaltenden oder aus einem solchen bestehenden ersten Komponente und wenigstens einer zweiten Komponenten zusammengesetzt, die aus einem spinngedrehten Stapelfasergarn besteht. Die erste Komponente ist ein luftblas-texturiertes Filamentgarn. Die beiden Komponenten weisen eine ähnliche Feinheit und optische Struktur auf und sind unter Erzeugung eines Zwirns mit Stapelfasergarn ähnlicher Optik miteinander verzwirnt.

Das Filamentgarn besteht zumindest teilweise, aus Polyamid. Das Stapelfasergarn kann aus einer mischung aus verschiedenen Naturfasern und synthetischen Fasern bestehen.

Das Stapelfasergarn besteht zumindest teilweise aus Viskose. Überraschenderweise hat sich gezeigt, dass durch das Verzwirnen eines luftblas-texturierten Garnes aus Polyamid mit einem Viskose-Stapelgarn ein Gestrick erzeugt werden kann, das selbst nach 5000 Scheuertouren beim Pillingtest praktisch keine Pilling-Bildung aufweist, im Scheuertest jedoch auch bei 6000 Touren noch nicht durchgescheuert ist.

Aus diesem gezwirnten neuen Mehrkomponentengarn hergestelltes Gestrick behält dabei weitgehend den weichen Griff, der für Viskosefasern typisch ist. Durch die spezielle Kombination von Viskose-Stapelfasern und Polyamid-Filamenten in dem erfindungsgemäßen Mehrkomponentengarn wird erreicht, dass bei daraus hergestellten Socken diese einen wesentlich besseren Feuchtehaushalt aufweisen als herkömmliche Baumwoll- oder Wollsocken. Dies liegt darin begründet, dass Viskose eine dreimal höhere Feuchtigkeitsaufnahme wie Baumwolle oder Wolle aufweist. Auch wenn der Gewichtsanteil der Viskosefasern nur bei etwa 50% liegt, ist die Feuchtigkeitsaufnahme des Gestricks immer noch 50% höher als bei Baumwoll- oder Wollsocken. Bei Tragetests wurde der dadurch erzielte besondere Tragekomfort bestätigt. Hinzu kommt, dass diese neuen Socken einen sehr geringen Verschleiß sowie eine fast gleich bleibende Optik über den gesamten Tragetest aufweisen. Durch die Verzwirnung von einem Stapelfasergarn mit einem luft-texturierten Filamentgarn ungefähr der gleichen Feinheit zu einem Mehrkomponentenzwirn, ergibt sich überraschenderweise der vollständig neue Effekt einer gleichzeitigen Verbesserung der Scheuer- und der Pillingeigenschaften des daraus hergestellten Gestricks.

Die Luftblas-Texturierung von Garnen ist ein allgemein bekanntes Garntexturierverfahren, das in mehreren Ausführungsvarianten unter Verwendung einer mit Luft beaufschlagten Texturier-Düse durchgeführt wird, die einen Garnführungskanal aufweist, in welchen wenigstens eine radiale Bohrung für die Zuführung des Druckmediums mündet. Beispiele dafür sind beispielsweise aus der DE 1061953 B1 und der EP 0 088 254 A2 bekannt. Luftblas-texturiertes Filamentgarn aus Polyamidfasern ist beispielsweise unter dem Handelsnamen Taslan^{®} von DuPont im Handel.
Figur 1 zeigt ein typisches luftblas-texturiertes Filamentgarn und
Figur 2 zeigt ein typisches Stapelfasergarn aus Viskosefasern.

Das luftblastexturierte Garn nach Figur 1 besteht aus einer Anzahl endloser synthetischer Filamente und weist einen im Wesentlichen geschlossenen Garnkörper auf, von dem mehr oder weniger große Filamentschlaufen oder -schlingen abstehen. Diese Filamentschlaufen oder -schlingen sind in unregelmäßigen Abständen längs der Oberfläche verteilt und teilweise sich selbst kreuzend gestaltet. Dadurch ergibt sich eine einem Spinnfasergarn ähnliche Struktur, wie der Vergleich mit dem Stapelfasergarn nach Figur 2 augenfällig zeigt. Während bei dem Stapelfasergarn von dem Garnkörper abstehende Faserteile in der überwiegenden Mehrzahl offene Enden aufweisen, sind bei dem luftblas-texturierten Garn, wie erwähnt, keine abstehenden freien Faserenden, sondern geschlossene Schlaufen oder Schlingen vorhanden, die eine ähnliche "Haarigkeit" oder Bauschigkeit wie bei einem Stapelfasergarn hervorrufen. Bei Verwendung zweckentsprechend gewählter Filament- und Stapelfasermaterialien und - qualitäten lässt sich erreichen, dass ein luftblastexturiertes Garn und Stapelfasergarn eine optisch ähnliche Struktur aufweisen.

Versuche haben ergeben, dass die Eigenschaften des neuen Garns mit zunehmender Drehungszahl bei der Verzwirnung verbessert werden. Die Anzahl der Drehungen liegt zwischen 300 bis 800 T/m, wobei sich ein Bereich zwischen 550 bis 650 T/m besonders hervorhebt. Wesentlich ist in jedem Fall, dass die Stapelgarnkomponente mit der luft-texturierten Komponente verzwirnt und nicht umwunden ist. Das heißt beide Garnkomponenten müssen fest miteinander verbunden sein und auf der Außenseite des Mehrkomponentengarns in Erscheinung treten, damit sich die Eigenschaft der die beiden Komponenten bildenden Fasermaterialien zu der überraschenden Kombinationswirkung verbinden, die darin besteht, dass bei hoher Scheuerfestigkeit eine sehr geringe Pilling-Neigung auftritt.

Die massebezogenen Anteile der beiden Komponenten in dem Mehrkomponentengarn liegen, wie sich gezeigt hat, mit Vorteil in einem Bereich zwischen 65/35 und 50/50, doch sind davon abweichende Anteile vorstellbar. Dabei kann sowohl die Filamentkomponente als auch die Stapelfaserkomponente den größeren beziehungsweise kleineren Anteil ausmachen, je nach dem welche Anforderungen an das Gestrick gestellt werden, in dem das neue Mehrkomponentengarn abgestrickt ist.

Die beiden Komponenten sind, wie erwähnt, so miteinander verzwirnt, dass die Fasern beider Komponenten auf der Außenseite des Mehrkomponentengarns wirken. Damit wird erreicht, dass die Optik des das Mehrkomponentengarn bildenden Zwirns der eines normalen Stapelfasergarns entspricht. Dies steht im Gegensatz zu den so genannten Hochbauschgarnen, wie sie in verschiedener Konstruktion durch Luftblas-Texturieren hergestellt und zu unterschiedlichen Zwecken verwendet werden.

### Beispiele:

Es wurden folgende erfindungsgemäße Mehrkomponentengarne hergestellt und getestet:
1. Nm 70/1 CV (Viscose) + PA (Polyamid) 130 f 72 dtex, 600 T/m
2. Nm 70/1 CV (Viscose) + PA (Polyamid) 130 f 72 dtex, 330 T/m
3. Nm 68/1 CV (Viscose) + PA (Polyamid) 140 f 102 dtex, 600 T/m

Aus diesen Mehrkomponentengarnen hergestellte Gestricke verfügten über eine hervorragende Scheuerfestigkeit. Sie waren im Scheuertest bei 6000 Touren im Martindale-Gerät nicht durchgescheuert.

Gestricke aus den Mehrkomponentengarnen 1 und 3 ergaben außerdem hervorragende Pilling-Eigenschaften, weil selbst nach 5000 Scheuertouren beim Pilling-Test praktisch keine Pilling-Bildung aufgetreten ist. Das Garn 2 zeigte sehr gute Pilling-Eigenschaften, die etwas geringer als jene der Garne 1, 3 waren.

Aus diesen Garnen hergestellte Socken zeichnen sich durch hohen Tragekomfort aus. Sie wurden von Testpersonen als klimatisch ausgewogen, d. h. mit trockenem Tragegefühl ohne Frieren und Schwitzen empfunden. Die Socken zeigen eine nur geringe Knitterneigung und weisen außerdem eine gute Eignung für die Stückfärbung auf.

Abschließend sei erwähnt, dass zu pflanzlichen Naturfasern, aus denen die Stapelgarnkomponente teilweise bestehen kann Baumwolle, Kapok, Leinen etc. oder eine Mischung dieser Fasern zählten. Synthetisches Fasermaterial zur Verwendung bei der Stapelfaserkomponente kann neben Viskose, Acetate, Lyocell, Cupro, Polyamid, Polyester, Polypropylen, Polyacryl etc. oder eine Mischung dieser Fasermaterialien beinhalten. Für spezielle Anwendungsfälle kann das Fasermaterial der Filamentgarnkomponente neben Polyamidfilamenten auch Polyester, Polypropylen, Polyacryl, Polyurethan etc. oder Mischungen dieser Filamentmaterialien miteinander aufweisen.

Stapelfasergarn aus Viskosefasermaterial ist in einer besonderen Qualität, die für das neue Komponentengarn mit Vorteil verwendet werden kann unter dem Handelsnamen Tencel ^{®} der Lenzing AG im Handel.

Das neue Mehrkomponentengarn ist grundsätzlich für die Herstellung von beliebigen textilen Flächengebilden, insbesondere Gestricken verwendbar, bei denen es auf hohe Scheuerfestigkeit und geringe Pilling-Neigung ankommt. Besonders vorteilhaft hat es sich aber für die Verwendung bei Beinbekleidungsstücken herausgestellt, weil bei Verwendung eines feuchtigkeitsaufsaugenden Stapelfasermaterials, beispielsweise Viskose oder Baumwolle, zusätzlich zu den erwähnten Eigenschaften noch ein ausgeglichener Feuchtigkeitshaushalt hinzutritt, der den Tragekomfort in überraschender Weise erhöht.

## Patentansprüche

1. Mehrkomponentengarn mit einer wenigstens ein synthetisches Filamentgarn enthaltenden oder aus einem solchen bestehenden ersten Komponente und wenigstens einer zweiten Komponente aus einem spinngedrehten Stapelfasergarn, bei dem die erste Komponente ein luftblastexturiertes Filamentgarn ist und die beiden Komponenten eine ähnliche Feinheit und optische Struktur aufweisen, **dadurch gekennzeichnet, dass** die beiden Komponente unter Erzeugung eines Zwirns bei dem beide Garnkomponenten auf der Außenseite des Mehrkomponentengarns in Erscheinung treten, mit einer Anzahl Drehungen von 300 bis 800 T/m miteinander verzwirnt sind, wobei das Filamentgarn, zumindest teilweise, aus Polyamid und das Stapelfasergarn, zumindest teilweise, aus Viskose besteht.

2. Mehrkomponentengarn nach Anspruch 1, **dadurch gekennzeichnet, dass** das Stapelfasergarn aus einer Mischung aus verschiedenen Natur- und synthetischen Fasern besteht.

3. Mehrkomponentengarn nach Anspruch 1, **dadurch gekennzeichnet, dass** die Anzahl der Drehungen zwischen 550 bis 650 T/m liegt.

4. Mehrkomponentengarn nach Anspruch 1, **dadurch gekennzeichnet, dass** die massebezogene Anteile der beiden Komponenten in dem Mehrkomponentengarn zwischen 65/35 und 50/50 betragen.

5. Beinbekleidungsstück aus Maschenware in dem zumindest teilweise ein Mehrkomponentengarn nach einem der vorhergehenden Ansprüche verstrickt ist.

## Claims

1. Multi-component yam with a first component that contains at least one synthetic filament yam or is composed of such a yam and at least a second component composed of a single twist staple fibre yam, in which the first component is an air-jet textured filament yam and the two components have a similar fineness and optical structure, **characterised in that** the two components are twisted together with a number of twists of 300 to 800 T/m forming a twisted yam, in which the two yam components become visible on the outer surface of the multi-component yam, wherein the filament yam is composed at least partially of polyamide and the staple fibre yam is composed at least partially of viscose.

2. Multi-component yam according to claim 1, **characterised in that** the staple fibre yam is composed of a mixture of different natural and synthetic fibres.

3. Multi-component according to claim 1, **characterised in that** the number of twists lies between 550 and 650 T/m.

4. Multi-component according to claim 1, **characterised in that** the bulk-related proportions of the two components in the multi-component yam amount to between 65/35 and 50/50.

5. Hosiery piece made of knitted goods having a multi-component yam according to one of the preceding claims at least partially knitted into it.

## Revendications

1. Fil à plusieurs composants comportant un premier composant qui contient au moins un fil du type filament en matière de synthèse ou qui est constitué d'un tel fil et au moins un deuxième composant constitué d'un fil retors de fibres coupées, dans lequel le premier composant est un fil du type filament texturé à l'air soufflé et les deux composants présentent une finesse analogue et une structure optique analogue, **caractérisé en ce que** les deux composants sont tordus ensemble en formant un fil double dans lequel les deux composants du fil apparaissent sur le côté extérieur du fil à plusieurs composants, avec un nombre de tours compris entre 300 et 800 T/m, le fil du type filament étant constitué, au moins partiellement, de polyamide et le fil de fibres coupées, étant constitué au moins partiellement de viscose.

2. Fil à plusieurs composants selon la revendication 1 **caractérisé en ce que** le fil de fibres coupées est constitué d'un mélange de diverses fibres naturelles et synthétiques.

3. Fil à plusieurs composants selon la revendication 1 **caractérisé en ce que** le nombre de tours se situé entre 550 et 650 T/m.

4. Fil à plusieurs composants selon la revendication 1 **caractérisé en ce que** les proportions en masse des deux composants dans le fil à plusieurs composants sont comprises entre 65/35 et 50/50.

5. Article d'habillement pour la jambe réalisé en produit de bonneterie dans lequel est tricoté au moins partiellement un fil à plusieurs composants selon une des revendications qui précèdent.
